# EUROPÄISCHE PATENTSCHRIFT

(11) **EP 1 432 841 B1**
(45) Veröffentlichungstag und Bekanntmachung des Hinweises auf die Patenterteilung: **23.01.2008**
(21) Anmeldenummer: 02776699.7
(22) Anmeldetag: 24.09.2002
(51) Int. Cl.: C23C 8/26

(54) **VERFAHREN ZUR WÄRMEBEHANDLUNG VON WERKSTÜCKEN AUS TEMPERATURBESTÄNDIGEN STÄHLEN**
METHOD FOR HEAT-TREATING WORK PIECES MADE OF TEMPERATURE-RESISTANT STEELS
PROCEDE DE TRAITEMENT THERMIQUE DE PIECES EN ACIERS RESISTANTS A LA TEMPERATURE

(30) Priorität: 25.09.2001 DE 10147205
(43) Veröffentlichungstag der Anmeldung: 30.06.2004
(73) Patentinhaber: ROBERT BOSCH GMBH, 70442 Stuttgart (DE)
(72) Erfinder: LIPPMANN, Nils, 71277 Rutesheim (DE); LERCHE, Wolfgang, 47533 Kleve (DE)
(86) Internationale Anmeldenummer: PCT/DE2002/003582
(87) Internationale Veröffentlichungsnummer: WO 2003/027349

(56) Entgegenhaltungen:
- EP-A- 0 545 069
- DE-A- 1 933 439
- DE-A- 3 633 490
- US-A- 2 851 387
- US-B1- 6 168 095
- PATENT ABSTRACTS OF JAPAN vol. 1997, no. 07, 31. Juli 1997 (1997-07-31) & JP 09 078223 A (KAGOSHIMA PREF GOV), 25. März 1997 (1997-03-25)

## Beschreibung

Die vorliegende Anmeldung betrifft ein Verfahren zur Wärmebehandlung eines Werkstücks aus temperaturbeständigen Stählen, insbesondere aus Warmarbeitsstählen, wobei das Werkstück nach mechanischer Bearbeitung und elektrochemischer Behandlung gehärtet und nitriert wird und wobei beim Härten eine Reduktion der Werkstückoberfläche durchgeführt wird, ohne dass vor dem nachfolgenden Nitrieren eine Beizbehandlung durchgeführt werden muss.

DE 3 633 490 offenbart ein Läufer aus einer Stahllegierung für eine Ringspinnmaschine.

DE 1 933 439 offenbart ein Nitrierverfahren mit zwei grundsätzlichen Verfahrensschritten.

US 6 168 095 offenbart ein Kraftstoffeinspritzdüse für Brennkraftmaschinen mit einem Düsenkorper.

Düsenkörper für moderne DI-Einspritzsysteme werden in zunehmendem Maße bei Arbeitstemperaturen bis zu 450°C eingesetzt. Dementsprechend werden hohe Anforderungen an die Bauteilfestigkeit und den Verschleißwiderstand der Düsenkörper gestellt. Zur Herstellung der Düsenkörper werden daher insbesondere nitrierte Warmarbeitsstähle verwendet. Bei der Herstellung von Innenbohrungen (Druckkammer) und für das Verrunden kommen ECM-Verfahren (Electro Chemical Maschining; elektrochemische Metallbearbeitung) zur Anwendung. Die ECM-Verfahren, die zur Formgebung und Oberflächenbehandlung von metallischen Werkstücken dienen, werden in einer Elektrolyt-Lösung durchgeführt, wobei das zu bearbeitende Werkstück meist als Anode und das Werkzeug als Kathode geschaltet ist. Die elektrochemischen Metallbearbeitungsverfahren werden insbesondere zum Entgraten, Polieren, Schleifen und Ätzen der Oberflächen eines Werkstücks benutzt. Die durch das ECM-Verfahren entstehenden Oberflächen sind weitestgehend passiv und lassen sich nur sehr schlecht durch thermisch-chemische Diffusionsverfahren behandeln, insbesondere nitrieren, da edlere Legierungselemente wie beispielsweise Cr an der Oberfläche.verbleiben beziehungsweise Legierungselemente oxidieren, wobei Metalloxide und Metallhydroxide MeₓO_{y}[OH]_{z} gebildet werden.

Zur Verbesserung der Nitrierbarkeit von DI-Düsenkörpern werden die passiven Oberflächen derzeit vor dem Nitrieren gebeizt, insbesondere unter Verwendung von Salzsäure. Das Beizen ist jedoch mit erheblichen Nachteilen behaftet. Beim Beizen mit Säure können Beiznarben entstehen. Dadurch bedingt, verringert sich die Bauteilfestigkeit. Ferner lassen sich die Ergebnisse des Beizens nur sehr schlecht reproduzieren, da beispielsweise die Lagerdauer zwischen Bearbeitung, Grundwärmebehandlung und Nitrieren unterschiedlich lang sein kann. Durch das Beizen entstehen ferner erhebliche Zusatzkosten, die insbesondere auf die Kosten für die zum Beizen verwendete Anlage und die erforderlichen Arbeitskosten zurückgehen. Auch müssen die gebeizten Werkstücke nach dem Beizen unter Verwendung einer sehr aufwendigen Spezial-Reinigungstechnik gereinigt werden. Die Entsorgung von Beizlösungen ist aufwendig. Darüber hinaus führt das Beizen mit Säure zu einer unerwünschten Belastung der Umwelt und verschlechtert die Arbeitsbedingungen.

Das der vorliegenden Erfindung zugrunde liegende technische Problem besteht also darin, ein Verfahren zur Behandlung von Werkstücken aus Warmarbeitsstählen, insbesondere DI-Düsenkörpern, zu entwickeln, dass insbesondere die Nitrierbarkeit dieser Werkstücke verbessert, ohne dass die Werkstücke gebeizt werden müssen, und daher die im Stand der Technik bekannten, durch das Beizen bedingten Nachteile vermieden werden.

Die vorliegende Erfindung löst das ihr zugrunde liegende technische Problem durch die Bereitstellung eines Verfahrens zur Herstellung eines Werkstücks aus einem temperaturbeständigen Stahl, insbesondere Warmarbeitsstahl, wobei das Werkstück gehärtet und dadurch entpassiviert wird, dadurch gekennzeichnet, dass der Härteschritt eine Reduktionsbehandlung, insbesondere mittels Wasserstoff, umfasst und erfindungsgemäß dann das Nitrieren der vergüteten Werkstücke mit der aktiveren Oberfläche in mehreren Schritten unter unterschiedlichen Gasatmosphären durchgeführt wird, wobei die Nitrierung zunächst unter einer Atmosphäre aus Ammoniak und einem Oxidationsmittel, insbesondere Wasserdampf oder Luft, und anschließend unter einer Atmosphäre aus Ammoniak und einem kohlenstoffhaltigen Gas, insbesondere Endogas oder einem Gemisch mit CO und/oder CO₂, durchgeführt wird.

Die Vorteile des erfindungsgemäßen Verfahrens zur Wärmebehandlung und der damit hergestellten temperaturbeständigen Werkstücke aus Wärmearbeitstahl, insbesondere DI-Düsenkörpern, resultieren insbesondere aus dem Wegfall der Beizbehandlung vor dem Nitrieren. Da erfindungsgemäß kein Beizen vorgesehen ist, können auch keine Beiznarben auf der Oberfläche des Werkstücks entstehen. Dadurch bedingt, weisen die so hergestellten Werkstücke sehr vorteilhafte Festigkeitseigenschaften aus. Da das erfindungsgemäße Verfahren die Nitrierbarkeit der Werkstücks-Oberflächen erheblich verbessert, zeichnen sich die Werkstücke darüber hinaus durch äußerst gleichmäßige Nitrierschichten im gesamten Innen- und Außenbereich aus. Das erfindungsgemäße Verfahren ist gegenüber den im Stand der Technik bekannten Verfahren auch wesentlich kostengünstiger, da die zum Beizen und nachfolgenden Reinigen erforderlichen Anlagen entfallen und nur noch Vorrichtungen zur Wasserstoffversorgung an der Vakuum-Härteanlage benötigt werden. Da im erfindungsgemäßen Verfahren keine Säuren zum Beizen eingesetzt werden, führt dies auch zu einer deutlichen Entlastung der Umwelt, insbesondere auch zu einer Verbesserung der Arbeitsbedingungen.

Erfindungsgemäß ist also vorgesehen, dass das Werkstück aus einem temperaturbeständigen Stahl, insbesondere aus Warmarbeitsstahl, gehärtet und und dabei entpassiviert wird, wobei der Härteschritt eine Reduktionsbehandlung umfasst. Durch die Reduktion werden die auf der Oberfläche des Werkstücks befindlichen Metalloxid- und/oder Metallhydroxid-Schichten entfernt, so dass das anschließende Nitrieren erheblich verbessert wird, ohne dass ein Beizen durchgeführt werden muss. Erfindungsgemäß besonders bevorzugt erfolgt die Reduktionsbehandlung unter Verwendung von Wasserstoff.

Im Zusammenhang mit der vorliegenden Erfindung wird unter einem Warmarbeitsstahl ein Stahl verstanden, der während seiner Verwendung ständig einer erhöhten Temperatur, insbesondere einer Temperatur von mehr als 200°C, ausgesetzt ist. Während der Verwendung dürfen im Warmarbeitsstahl keine Gefügeänderungen auftreten, sondern das Gefüge muss hinreichend stabil und anlassbeständig sein. Je nach gewünschter Verwendung müssen Warmarbeitsstähle unterschiedliche Eigenschaften aufweisen. Wichtige gewünschte Eigenschaften sind insbesondere Härte und Festigkeit, die ihrerseits die Verschleißbeständigkeit bestimmen.

Warmarbeitsstähle müssen einige spezielle Anforderungen bezüglich Gebrauchseigenschaften erfüllen, wie Warmfestigkeit, die insbesondere durch- Molybän, Wolfram und kornfeinendes Vanadium erreicht wird, Anlassbeständigkeit, die durch Chrom erzeugt wird, das zusammen mit Molybdän, Nickel und Mangan die Härtbarkeit erhöht, und Warmverschleißwiderstand, der durch die Warmfestigkeit der Matrix sowie durch Art und Menge der Sonderkarbide bestimmt wird. DI-Düsenkörper aus Warmarbeitsstahl müssen beispielsweise einen sehr hohen Verschleißwiderstand aufweisen.

In einer bevorzugten Ausführungsform der Erfindung kann das Werkstück aus einem temperaturbeständigen Stahl, insbesondere Warmarbeitsstahl, vor dem Härten mechanisch bearbeitet und einer elektrochemischen Bearbeitung unterworfen werden, also einem in Elektrolytlösung ablaufenden ECM-Verfahren zur Formgebung und Oberflächenbehandlung. Unter Anwendung eines solchen Verfahrens kann das Werkstück insbesondere entgratet, poliert; geschliffen und/oder geätzt werden. Beispielsweise lassen sich mit einem ECM-Verfahren Innenbohrungen herstellen, die anschließend verrundet werden.

Erfindungsgemäß ist vorgesehen, dass nach dem ECM-Verfahren das Werkstück einem Reinigungsschritt in einem wässrigen Reinigungsmedium, insbesondere einem Neutralreiniger unterzogen wird. Der erfindungsgemäße Reinigungsschritt verhindert die Ausbildung dicker MeₓO_{y}[OH]_{z}-Schichten auf der Oberfläche des Werkstückes. Im Anschluss an den Reinigungsschritt wird das Werkstück getrocknet. Anschließend kann das Werkstück sofort gehärtet werden. In einer Ausführungsform der Erfindung ist vorgesehen, dass das Werkstück, wenn es nach der ECM-Bearbeitung über einen längeren Zeitraum gelagert werden soll, zunächst unter Verwendung geeigneter Verfahren konserviert und nach der Lagerung, unmittelbar vor dem Härten, nochmals in einem flüssigen Reinigungsmedium gereinigt wird.

Erfindungsgemäß ist vorgesehen, dass das Härten, das zu einer vorstehend beschriebenen Strukturveränderung des Warmarbeitsstahls führt, in einem Ein- oder Mehrkammer-Vakuumofen erfolgt. Das Härten umfasst zunächst ein konvektives Erwärmen des Werkstückes unter Stickstoff. Vorzugsweise erfolgt das konvektive Erwärmen des Werkstückes unter einem Stickstoffdruck von mehr als 0,8 bar. In einer anderen Ausführungsform der Erfindung kann das Werkstück auch im Vakuum erwärmt werden. Erfindungsgemäß ist vorgesehen, dass das Werkstück mindestens bis zur Härtetemperatur des Warmarbeitsstahles erwärmt wird. Die Härtetemperatur von Warmarbeitsstahl liegt bei etwa 1040°C.

Erfindungsgemäß ist vorgesehen, dass nach Erreichen einer gewünschten Temperatur die Stickstoffatmosphäre oder das Vakuum durch Wasserstoff ersetzt wird. Der eingeleitete Wasserstoff, der als Reduktionsmittel zur Reduktion der auf der Werkzeugoberfläche vorhandenen Metalloxid- und/oder Metallhydroxid-Schichten dient, wird erfindungsgemäß bei einer Temperatur von mindestens 400°C eingeleitet. Vorzugsweise liegen die Temperaturen, bei denen Wasserstoff eingeleitet wird, jedoch im Bereich der Härtetemperatur. Erfindungsgemäß beträgt der Wasserstoffteildruck etwa 1 bis 100 mbar. Vorzugsweise beträgt die Durchflussmenge für den zuzugebenden Wasserstoff 100 bis 2000 Nl/h. Die Austenitisierung wird vorzugsweise über einen Zeitraum von 10 bis 40 Minuten durchgeführt.

In einer besonders bevorzugten Ausführungsform der Erfindung erfolgt der Gasaustausch pulsierend über einen Zeitraum von 1 bis 10 Minuten. Das heißt, der Druckaufbau des Wasserstoffteildruckes erfolgt pulsierend über einen Zeitraum von 1 bis 10 Minuten im Austausch mit Vakuum. Auf diese Weise wird erfindungsgemäß ein besserer Gasaustausch, insbesondere bei Werkstücken mit Sacklochbohrungen, erreicht.

Erfindungsgemäß ist vorgesehen, dass vor dem Beenden der Austenitisierung der Wasserstoff abgepumpt wird, um eine Verunreinigung des im nachfolgenden Schritt zum Abschrecken eingesetzten Gases mit Wasserstoff zu vermeiden.

Erfindungsgemäß erfolgt im Anschluss an das Halten auf Härtetemperatur das Abschrecken des austenitisierten Werkstückes in Stickstoff mit einem Druck von 1 bis 10 bar.

Erfindungsgemäß ist vorgesehen, dass nach dem Härten, insbesondere nach dem Abschrecken, das Werkstück mindestens einem Anlassschritt unterworfen wird.

Erfindungsgemäß ist insbesondere vorgesehen, dass das Werkstück bei einer Temperatur von bis zu 650°C angelassen wird, wobei das Anlassen der Werkstücke entweder in einer Stickstoffatmosphäre oder unter einer Stickstoff-Wasserstoff-Atmosphäre erfolgt. Bei Verwendung einer Stickstoff-Wasserstoff-Atmosphäre enthält diese bis zu 5% Wasserstoff. Erfindungsgemäß ist vorgesehen, dass das Anlassen des Werkstückes in einem Vakuumofen oder einem evakuierbaren Anlassofen erfolgt. Der erfindungsgemäße Anlassschritt wird etwa 1 bis 2 Stunden durchgeführt.

Erfindungsgemäß besteht die Möglichkeit, dass das Werkstück nicht nur einem, sondern mehreren Anlasschritten unterworfen wird. In einer besonders bevorzugten Ausführungsform wird das Werkstück einem ersten Anlassschritt, der etwa 1 bis 2 Stunden dauert und wobei auf eine Temperatur von 520°C erwärmt wird, und im Anschluss daran einem zweiten Anlassschritt, der ebenfalls etwa 1 bis 2 Stunden dauert und wobei auf eine Temperatur von 610°C erwärmt wird, unterworfen.

Erfindungsgemäß ist vorgesehen, dass das Werkstück unmittelbar nach dem Anlassen nitriert wird. Die Nitrierung führt zu einer Härtung des Warmarbeitsstahls, aus dem das Werkstück besteht. Dies beruht auf einer Diffusion von Stickstoff in den Stahl. Dabei kommt es zur Einlagerung von Stickstoff auf Zwischengitterplätze und Bildung von Nitriden sowie zur Stickstoff-Anlagerung an Karbide unter Bildung von Karbonitriden. Durch die Nitrierung werden harte Randschichten erzeugt, wodurch die Härte, der Verschleißwiderstand und die Dauerfestigkeit des Warmarbeitsstahles erhöht werden.

Erfindungsgemäß ist vorgesehen, dass das Werkstück nach Härten und Anlassen sofort in einen Nitrierofen überführt wird. Bei dem erfindungsgemäß verwendeten Nitrierofen handelt es sich vorzugsweise um einen gespülten Kammerofen oder einen evakuierbaren Retortenofen.

In einer besonders bevorzugten Ausführungsform der Erfindung werden die Werkstücke in dem Nitrierofen in einem ersten Schritt von Raumtemperatur bis zu einer Temperatur von etwa 400°C erwärmt. Das Erwärmen der Werkstücke im Nitrierofen erfolgt dabei vorzugsweise unter einer Ammoniakatmosphäre. Danach wird das Werkstück in einem zweiten Schritt bis zur Nitriertemperatur, die etwa zwischen 500°C und 600°C liegt, erwärmt. Das im Anschluss an das Erwärmen durchgeführte Nitrieren der Werkstücke umfasst erfindungsgemäß die folgenden Schritte:
- Schritt 1:: Nitrieren unter einer Atmosphäre aus Ammoniak und einem Oxidationsmittel,
- Schritt 2:: Nitrieren unter einer Atmosphäre aus Ammoniak und einem Kohlenstoffträger, und
- Schritt 3:: Nitrieren unter einer Atmosphäre aus Ammoniak oder einem Gaszusatz zur Verringerung der Nitrierkennzahl.

Das heißt, die Nitrierung des Werkstückes erfolgt unter einem schrittweisen Wechsel der verwendeten Gasatmosphäre. Als Oxidationsmittel in Schritt 1 werden vorzugsweise 0,5 bis 10 Vol.-% Wasserdampf oder bis zu 15% Luft eingesetzt. Bei dem in Schritt 2 verwendeten Kohlenstoffträger handelt es sich vorzugsweise um 1 bis 10 Vol.-% Endogas. Endogas, das durch endotherme Umsetzung von Kohlenwasserstoffen, beispielsweise Propan, gewonnen wird, ist ein Gemisch aus 23,7 Vol.-% CO, 31,5 Vol.-% H₂ und 44,8 Vol.-% N₂. In einer weiteren bevorzugten Ausführungsform können auch CO und/oder CO₂ in äquivalenten Anteilen als Kohlenstoffträger verwendet werden. Das Nitrieren in Schritt 2 wird als Gasoxicarburieren bezeichnet und dauert erfindungsgemäß mehr als 4 Stunden, vorzugsweise etwa 10 bis 60 Stunden. Nach der Gasoxicarburierungs-Reaktion, die erfindungsgemäß länger als vier Stunden dauert, hat sich bereits eine gleichmäßige Nitrierschicht auf der Oberfläche des Werkstückes ausgebildet. Im Anschluss an Schritt 2, also in Schritt 3, erfolgt erfindungsgemäß eine Behandlung unter Ammoniak oder einem Gaszusatz zur Verringerung der Nitrierkennzahl, um das Verbindungsschichtwachstum einzuschränken.

Die Durchflussmenge der Gase während der Nitrierung ist vom Volumen des Ofennutzraumes abhängig und beträgt vorzugsweise das dreifache des Volumens des Ofennutzraumes in Nl/h.

Erfindungsgemäß ist es vorgesehen, dass die Werkstücke nach Nitrieren unter Verwendung von Stickstoff abgekühlt werden. Das unter Verwendung des erfindungsgemäßen Verfahrens behandelte und hergestellte Werkstück kann danach unter Anwendung üblicher Verfahren hart bearbeitet werden.

Das erfindungsgemäße Verfahren kann insbesondere zur Herstellung temperaturbeständiger DI-Düsenkörper aus Warmarbeitsstählen eingesetzt werden, wobei die Düsenkörper aus hochfesten und temperaturbeständigen Warmarbeitsstählen, insbesondere den Stahlmarken X40CrMoV51 und X38CrMoV51 hergestellt werden. Die Druckkammer wird in einem Fertigungszyklus, umfassend die Weichbearbeitung, ECM-Bearbeitung und nachfolgende direkt verkettete Reinigung in einem wässrigen Reinigungsmedium, weiter bearbeitet, wobei jedoch erfindungsgemäß keine Beizbehandlung durchgeführt wird. Anschließend werden die DI-Düsenkörper im Vakuumofen im Temperaturbereich zwischen 1000°C und 1070°C unter einem gepulsten Wasserstoff-Teildruck von 1 bis 100 mbar gehärtet und anschließend in einem Stickstoff-Gasstrom bei einem Druck von 1 bis 10 bar abgeschreckt. Das Anlassen erfolgt bei einer Temperatur von bis zu 650°C in einer Stickstoff- oder Stickstoff-Wasserstoffatmosphäre. Die anschließende Nitrierung erfolgt vorzugsweise bei 510 bis 590°C über einen Zeitraum von 10 bis 60 Stunden unter Verwendung des vorstehend beschriebenen Gasoxinitrocarburierungs-Verfahrens in einem Kammerofen oder evakuierbaren Retortenofen. So behandelte warmfeste DI-Düsenkörper weisen günstigere Festigungseigenschaften auf, da die Nitrierschicht gleichmäßig ausgebildet ist und die im Stand der Technik beschriebenen Beiznarben entfallen.

Weitere vorteilhafte Ausgestaltungen der Erfindung ergeben sich aus den Unteransprüchen.

## Patentansprüche

1. Verfahren zur Herstellung eines Werkstückes aus einem temperaturbeständigen Stahl, insbesondere aus Warmarbeitsstahl, wobei das Werkstück gehärtet und nitriert wird, **dadurch gekennzeichnet, dass** der Härteschritt eine Reduktionsbehandlung umfasst und dabei für die gestufte Nitrierung eine entpassivierte Oberfläche entsteht.

2. Verfahren nach Anspruch 1, **dadurch gekennzeichnet, dass** als Reduktionsmittel Wasserstoff verwendet wird.

3. Verfahren nach Anspruch 1 oder 2, **dadurch gekennzeichnet, dass** das Werkstück vor dem Härteschritt mechanisch bearbeitet und elektrochemisch behandelt wird.

4. Verfahren nach einem der vorhergehenden Ansprüche, **dadurch gekennzeichnet, dass** das Werkstück vor dem Härteschritt gereinigt wird.

5. Verfahren nach Anspruch 4, **dadurch gekennzeichnet, dass** das Werkstück in einem wässrigen Reinigungsmedium gereinigt wird.

6. Verfahren nach einem der vorhergehenden Ansprüche, **dadurch gekennzeichnet, dass** das Werkstück nach dem Reinigen getrocknet wird.

7. Verfahren nach einem der vorhergehenden Ansprüche, **dadurch gekennzeichnet, dass** der Härteschritt das konvektive Erwärmen des Werkstücks unter einer Stickstoffatmosphäre oder im Vakuum umfasst.

8. Verfahren nach Anspruch 7, **dadurch gekennzeichnet, dass** das konvektive Erwärmen unter einem Stickstoffdruck von mehr als 0,8 bar erfolgt.

9. Verfahren nach Anspruch 7 oder 8, **dadurch gekennzeichnet, dass** das Werkstück mindestens bis zur Härtetemperatur des Warmarbeitsstahls erwärmt wird.

10. Verfahren nach einem der Ansprüche 7 bis 9, **dadurch gekennzeichnet, dass** nach Erreichen der gewünschten Temperatur die Stickstoffatmosphäre oder das Vakuum durch eine Wasserstoffatmosphäre ersetzt wird.

11. Verfahren nach Anspruch 10, **dadurch gekennzeichnet, dass** die Wasserstoffatmosphäre pulsierend über eine Pulsdauer von 1 bis 10 Minuten erzeugt wird.

12. Verfahren nach Anspruch 10 oder 11, **dadurch gekennzeichnet, dass** der Wasserstoff einen Teildruck von 1 bis 100 mbar aufweist.

13. Verfahren nach einem der Ansprüche 10 bis 12, **dadurch gekennzeichnet, dass** die Durchflussmenge von Wasserstoff 100 bis 2000 Nl/h beträgt.

14. Verfahren nach einem der Ansprüche 7 bis 13, **dadurch gekennzeichnet, dass** der Härteschritt in einem Ein- oder Mehrkammer-Vakuumofen durchgeführt wird.

15. Verfahren nach einem der Ansprüche 7 bis 14, **dadurch gekennzeichnet, dass** das Werkstück nach dem Härten abgeschreckt wird.

16. Verfahren nach Anspruch 15, **dadurch gekennzeichnet, dass** das Werkstück mit Stickstoff abgeschreckt wird.

17. Verfahren nach Anspruch 15 oder 16, **dadurch gekennzeichnet, dass** der Stickstoff einen Druck von 1 bis 10 bar aufweist.

18. Verfahren nach einem der vorhergehenden Ansprüche, **dadurch gekennzeichnet, dass** nach dem Härten ein Anlassschritt durchgeführt wird.

19. Verfahren nach Anspruch 18, **dadurch gekennzeichnet, dass** der Anlassschritt eine Erwärmung des Werkstücks bis zu einer Temperatur von 650°C umfasst.

20. Verfahren nach Anspruch 18 oder 19, **dadurch gekennzeichnet, dass** das Werkstück unter einer Stickstoffatmosphäre erwärmt wird.

21. Verfahren nach Anspruch 18 oder 19, **dadurch gekennzeichnet, dass** das Werkstück unter einer Stickstoff-Wasserstoff-Atmosphäre mit einem Wasserstoffgehalt von bis zu 5% erwärmt wird.

22. Verfahren nach einem der Ansprüche 18 bis 21, **dadurch gekennzeichnet, dass** das Anlassen in einem Vakuumofen oder einem evakuierbaren Anlassofen durchgeführt wird.

23. Verfahren nach einem der Ansprüche 18 bis 22, **dadurch gekennzeichnet, dass** das Anlassen über einen Zeitraum von 1 bis 4 Stunden durchgeführt wird.

24. Verfahren nach einem der vorhergehenden Ansprüche, **dadurch gekennzeichnet, dass** das Werkstück mittels Nitrieren behandelt wird.

25. Verfahren nach Anspruch 24, **dadurch gekennzeichnet, dass** das Werkstück in einem ersten Schritt von Raumtemperatur bis zu einer Temperatur von etwa 400°C erwärmt wird.

26. Verfahren nach Anspruch 25, **dadurch gekennzeichnet, dass** das Werkstück unter einer Ammoniakatmosphäre erwärmt wird.

27. Verfahren nach einem der Ansprüche 24 bis 26, **dadurch gekennzeichnet, dass** das Werkstück bis zur Nitriertemperatur erwärmt wird.

28. Verfahren nach einem der Ansprüche 24 bis 27, **dadurch gekennzeichnet, dass** das Nitrieren des Werkstückes die folgenden Schritte umfasst:
Schritt 1: Nitrieren unter einer Atmosphäre aus Ammoniak und einem Oxidationsmittel,
Schritt 2: Nitrieren unter einer Atmosphäre aus Ammoniak und einem Kohlenstoffträger, und
Schritt 3: Nitrieren unter einer Atmosphäre aus Ammoniak oder einem Gaszusatz zur Verringerung der Nitrierkennzahl.

29. Verfahren nach Anspruch 28, **dadurch gekennzeichnet, dass** als Oxidationsmittel 0,5 bis 10 Vol.-% Wasserdampf oder bis zu 15% Luft eingesetzt werden.

30. Verfahren nach Anspruch 28 oder 29, **dadurch gekennzeichnet, dass** als Kohlenstoffträger 1 bis 10 Vol.-% Endogas oder CO und CO₂ in äquivalenten Anteilen eingesetzt werden.

31. Verfahren nach einem der vorhergehenden Ansprüche, **dadurch gekennzeichnet, dass** das Werkstück nach Nitrieren unter Stickstoff abgekühlt wird.

32. Verfahren nach einem der vorhergehenden Ansprüche, **dadurch gekennzeichnet, dass** das Werkstück nach Abkühlen hart bearbeitet wird.

33. Verfahren nach einem der vorhergehenden Ansprüche, **dadurch gekennzeichnet, dass** das Werkstück ein DI-Düsenkörper ist.

34. DI-Düsenkörper, **dadurch gekennzeichnet, dass** er unter Verwendung eines Verfahrens nach einem der Ansprüche 1 bis 33 hergestellt ist.

## Claims

1. Process for producing a workpiece from a thermally stable steel, in particular from hot-work steel, wherein the workpiece is hardened and nitrided, **characterized in that** the hardening step comprises a reduction treatment and forms a depassivated surface for the stepped nitriding.

2. Process according to Claim 1, **characterized in that** the reducing agent used is hydrogen.

3. Process according to Claim 1 or 2, **characterized in that** the workpiece is machined and electrochemically treated prior to the hardening step.

4. Process according to one of the preceding claims, **characterized in that** the workpiece is cleaned prior to the hardening step.

5. Process according to Claim 4, **characterized in that** the workpiece is cleaned in an aqueous cleaning medium.

6. Process according to one of the preceding claims, **characterized in that** the workpiece is dried following the cleaning operation.

7. Process according to one of the preceding claims, **characterized in that** the hardening step comprises the convective heating of the workpiece under a nitrogen atmosphere or in vacuo.

8. Process according to Claim 7, **characterized in that** the convective heating takes place at a nitrogen pressure of more than 0.8 bar.

9. Process according to Claim 7 or 8, **characterized in that** the workpiece is heated at least to the hardening temperature of the hot-work steel.

10. Process according to one of Claims 7 to 9, **characterized in that** after the desired temperature has been reached the nitrogen atmosphere or the vacuum is replaced by a hydrogen atmosphere.

11. Process according to Claim 10, **characterized in that** the hydrogen atmosphere is generated in pulsed fashion over a pulsation duration of from 1 to 10 minutes.

12. Process according to Claim 10 or 11, **characterized in that** the hydrogen has a partial pressure of from 1 to 100 mbar.

13. Process according to one of Claims 10 to 12, **characterized in that** the quantitative flow of hydrogen is from 100 to 2000 1/h (s.t.p.).

14. Process according to one of Claims 7 to 13, **characterized in that** the hardening step is carried out in a single-chamber or multi-chamber vacuum furnace.

15. Process according to one of Claims 7 to 14, **characterized in that** the workpiece is quenched after the hardening operation.

16. Process according to Claim 15, **characterized in that** the workpiece is quenched using nitrogen.

17. Process according to Claim 15 or 16, **characterized in that** the nitrogen has a pressure of from 1 to 10 bar.

18. Process according to one of the preceding claims, **characterized in that** a tempering step is carried out after the hardening operation.

19. Process according to Claim 18, **characterized in that** the tempering step comprises heating the workpiece up to a temperature of 650ºC.

20. Process according to Claim 18 or 19, **characterized in that** the workpiece is heated under a nitrogen atmosphere.

21. Process according to Claim 18 or 19, **characterized in that** the workpiece is heated under a nitrogen/hydrogen atmosphere with a hydrogen content of up to 5%.

22. Process according to one of Claims 18 to 21, **characterized in that** the tempering is carried out in a vacuum furnace or a tempering furnace that can be evacuated.

23. Process according to one of Claims 18 to 22, **characterized in that** the tempering is carried out over a period of from 1 to 4 hours.

24. Process according to one of the preceding claims, **characterized in that** the workpiece is treated by means of nitriding.

25. Process according to Claim 24, **characterized in that** the workpiece is heated from room temperature up to a temperature of approximately 400ºC in a first step.

26. Process according to Claim 25, **characterized in that** the workpiece is heated under an ammonia atmosphere.

27. Process according to one of Claims 24 to 26, **characterized in that** the workpiece is heated up to the nitriding temperature.

28. Process according to one of Claims 24 to 27, **characterized in that** the nitriding of the workpiece comprises the following steps:
Step 1: Nitriding under an atmosphere comprising ammonia and an oxidizing agent,
Step 2: Nitriding under an atmosphere comprising ammonia and a carbon carrier, and
Step 3: Nitriding under an atmosphere comprising ammonia or a gas addition used to reduce the nitriding potential.

29. Process according to Claim 28, **characterized in that** the oxidizing agent used is from 0.5 to 10% by volume water vapour or up to 15% air.

30. Process according to Claim 28 or 29, **characterized in that** the carbon carrier used is from 1 to 10% by volume endothermic gas or CO and CO₂ in equivalent proportions.

31. Process according to one of the preceding claims, **characterized in that** after nitriding the workpiece is cooled under nitrogen.

32. Process according to one of the preceding claims, **characterized in that** the workpiece is hard-worked after cooling.

33. Process according to one of the preceding claims, **characterized in that** the workpiece is a DI nozzle body.

34. DI nozzle body, **characterized in that** it has been produced using a process according to one of Claims 1 to 33.

## Revendications

1. Procédé de fabrication de pièce en acier résistant à la température notamment en acier pour travail à chaud selon lequel on effectue un traitement thermique de la pièce et une nitruration,
**caractérisé en ce que**
l'étape pour durcir comprend un traitement réducteur développant ainsi une surface dépassivée pour la nitruration étagée.

2. Procédé selon la revendication 1,
**caractérisé en ce qu'**
on utilise l'hydrogène comme agent réducteur.

3. Procédé selon la revendication 1 ou 2,
**caractérisé en ce qu'**
avant l'étape pour durcir, on usine mécaniquement la pièce et on la traite par voie électro chimique.

4. Procédé selon l'une quelconque des revendications précédentes,
**caractérisé en ce qu'**
on nettoie la pièce avant l'étape pour durcir.

5. Procédé selon la revendication 4,
**caractérisé en ce qu'**
on nettoie la pièce dans un milieu de nettoyage aqueux.

6. Procédé selon l'une quelconque des revendications précédentes,
**caractérisé en ce qu'**
on sèche la pièce après le nettoyage.

7. Procédé selon l'une quelconque des revendications précédentes,
**caractérisé en ce que**
l'étape pour durcir comprend le chauffage de la pièce par convection dans une atmosphère d'azote ou sous vide.

8. Procédé selon la revendication 7,
**caractérisé en ce que**
le chauffage par convection se fait sous une pression d'azote de plus de 0,8 bars.

9. Procédé selon la revendication 7 ou 8,
**caractérisé en ce qu'**
on chauffe la pièce au moins jusqu'à la température de durcissement de l'acier pour travail à chaud.

10. Procédé selon l'une des revendications 7 à 9,
**caractérisé en ce qu'**
après avoir atteint la température souhaitée, on remplace l'atmosphère d'azote ou le vide par une atmosphère d'hydrogène.

11. Procédé selon la revendication 10,
**caractérisé en ce qu'**
on génère l'atmosphère d'hydrogène de façon pulsée pour une durée d'impulsion de 1 à 10 minutes.

12. Procédé selon les revendications 10 ou 11,
**caractérisé en ce que**
l'hydrogène est à une pression partielle de 1 à 100 mbars.

13. Procédé selon l'une des revendications 10 à 12,
**caractérisé en ce que**
le débit d'hydrogène est de 100 à 2000 Nl/h.

14. Procédé selon l'une des revendications 7 à 13,
**caractérisé en ce que**
l'étape de pour durcir est effectuée dans un four à vide à une ou plusieurs chambres.

15. Procédé selon l'une des revendications 7 à 14,
**caractérisé en ce qu'**
on trempe la pièce après le durcissement.

16. Procédé selon la revendication 15,
**caractérisé en ce qu'**
on trempe avec de l'azote.

17. Procédé selon les revendications 15 ou 16,
**caractérisé en ce que**
l'azote est à une pression de 1 à 10 bars.

18. Procédé selon l'une des revendications précédentes,
**caractérisé en ce qu'**
après le durcissement on effectue une étape de revenu.

19. Procédé selon la revendication 18,
**caractérisé en ce que**
l'étape de revenu comprend le chauffage de la pièce jusqu'à une température de 650°C.

20. Procédé selon la revendication 18 ou 19,
**caractérisé en ce qu'**
on chauffe la pièce sous une atmosphère d'azote.

21. Procédé selon la revendication 18 ou 19,
**caractérisé en ce qu'**
on chauffe la pièce sous une atmosphère d'azote - hydrogène avec une teneur en hydrogène allant jusqu'à 5 %.

22. Procédé selon l'une des revendication 18 à 21,
**caractérisé en ce que**
le recuit est effectué dans un four à vide ou dans un four à recuit dans lequel on peut faire le vide.

23. Procédé selon l'une des revendications 18 à 22,
**caractérisé en ce qu'**
on effectue le recuit sur une période de 1 à 4 heures.

24. Procédé selon l'une des revendications précédentes,
**caractérisé en ce qu'**
on traite la pièce par nitruration.

25. Procédé selon la revendication 24,
**caractérisé en ce qu'**
on chauffe la pièce dans une première étape, de la température ambiante jusqu'à une température d'environ 400°C.

26. Procédé selon la revendication 25,
**caractérisé en ce qu'**
on chauffe la pièce sous une atmosphère d'ammoniac.

27. Procédé selon l'une des revendications 24 à 26,
**caractérisé en ce qu'**
on chauffe la pièce jusqu'à la température de nitruration.

28. Procédé selon l'une des revendications 24 à 27,
**caractérisé en ce que**
la nitruration de la pièce comprend les étapes suivantes :
étape 1 : nitruration sous une atmosphère d'ammoniac et d'un agent oxydant ;
étape 2 : nitruration sous une atmosphère d'ammoniac et d'un vecteur de carbone ; et
étape 3 : nitruration sous une atmosphère d'ammoniac et d'un additif gazeux pour diminuer la caractéristique de nitruration.

29. Procédé selon la revendication 28,
**caractérisé en ce que**
l'agent oxydant est de 0,5 à 10 % en volume de vapeur d'eau ou jusqu'à 15 % d'air.

30. Procédé selon la revendication 28 ou 29,
**caractérisé en ce que**
le vecteur de carbone est du gaz endothermique représentant entre 1 et 10 % en volume ou CO et CO₂ en parties équivalentes.

31. Procédé selon l'une des revendications précédentes,
**caractérisé en ce qu'**
après nitruration on refroidit la pièce sous azote.

32. Procédé selon l'une des revendications précédentes,
**caractérisé en ce qu'**
après refroidissement on durcit la pièce.

33. Procédé selon l'une des revendications précédentes,
**caractérisé en ce que**
la pièce est un corps de buse de système d'injection wDI.

34. Corps de buse de système d'injection DI,
**caractérisé en ce qu'**
il est fabriqué par application du procédé selon l'une des revendications 1 à 33.
